# EUROPÄISCHE PATENTSCHRIFT

(11) **EP 1 254 978 B1**
(45) Veröffentlichungstag und Bekanntmachung des Hinweises auf die Patenterteilung: **10.11.2004**
(21) Anmeldenummer: 01810431.5
(22) Anmeldetag: 01.05.2001
(51) Int. Cl.: D02G 3/28, D02G 3/38, D02G 3/04

(54) **Zwirn, Gewebe aus Zwirn und Verwendung des Gewebes**
Cabled yarn, woven fabric of said cabled yarn, and use of said woven fabric
Fil retors, tissu en ce fil retors, et l'utilisation de ce tissu

(43) Veröffentlichungstag der Anmeldung: 06.11.2002
(73) Patentinhaber: Filature De Laine Peignee d'Ajoie SA, 2942 Alle (CH)
(72) Erfinder: Six, Nicolas, 2942 Alle (CH); Six, André Jean, 2942 Alle (CH)
(74) Vertreter: Roshardt, Werner Alfred, Dipl.-Phys.

(56) Entgegenhaltungen:
- PATENT ABSTRACTS OF JAPAN vol. 017, no. 592 (M-1502), 28. Oktober 1993 (1993-10-28) & JP 05 177067 A (KAWASHIMA TEXTILE MANUF LTD), 20. Juli 1993 (1993-07-20)
- PATENT ABSTRACTS OF JAPAN vol. 1995, no. 05, 30. Juni 1995 (1995-06-30) & JP 07 034343 A (TOYOBO CO LTD), 3. Februar 1995 (1995-02-03)

## Beschreibung

### Technisches Gebiet

Die Erfindung betrifft einen Zwirn, ein Gewebe aus Zwirn sowie die Verwendung des Gewebes gemäss den Oberbegriffen der unabhängigen Patentansprüche.

### Stand der Technik

In der Textilindustrie wird mit dem Vorgang "Pillen" oder "Pillenbildung" (englisch "pilling") die durch Scheuern hervorgerufene, unerwünschte Bildung kleiner Knötchen auf Wirk-_{,} Strick- und Webwaren bezeichnet. In besonderem Masse tritt das Problem des Pillens bei stark beanspruchten Bezugstoffen für Sitzmöbel in öffentlichen Verkehrsmitteln wie z.B. Flugzeugen, Eisenbahnen und Omnibussen in Erscheinung. Zum einen müssen solche Bezugstoffe eine Vielzahl von unterschiedlichen und teilweise sogar gegensätzlichen technischen Anforderungen erfüllen, wie u.a. Dauerhaftigkeit, Farbechtheit, Formbeständigkeit, Krumpfechtheit, Verschleissfestigkeit, Flammfestigkeit usw. Zum anderen müssen solche Bezugstoffe auch grossen Anforderungen in ästhetischer Hinsicht genügen, da sie in einem erheblichen Ausmass das Ambiente in den Verkehrsmitteln bestimmen. Gediegene, ästhetisch ansprechende Textilstoffe sorgen für ein gefälliges Ambiente in den Fahrgastzellen von öffentlichen Verkehrsmitteln, während abgenutzte, z.B. durch Pillen verunstaltete Textilien einen schäbigen Eindruck vermitteln, der sich mitunter marktschädigend für die Betreiber der Verkehrsmittel auswirken kann Ein Faden für Sitzmöbel in Verkehrsmitteln ist aus dem Dokument JP 05177067-A bekannt

Zur Verminderung des Pillens sind zwar sogenannte Anti-Pilling-Ausrüstungen von Textilien und/oder bestimmte Variationen in der Zusammensetzung von Synthetikfasern bekannt. Das Problem des Pillens ist jedoch insbesondere für Gewebe, die zur Verwendung als Bezugstoffe für Passagiersitze in Flugzeugen vorgesehen sind, nicht befriedigend gelöst. Aufgrund des Pillens müssen solche Bezugstoffe oft vorzeitig ersetzt werden, obwohl sie ausser dem Erfordernis der Pillresistenz alle übrigen an sie gestellten technischen Anforderungen erfüllen.

### Darstellung der Erfindung

Aufgabe der Erfindung ist die Angabe eines insbesondere zur Verwendung als Bezugstoff für Sitzmöbel geeigneten Gewebes und eines Garns zur Herstellung eines solchen Gewebes, welches das Problem des Pillens vermindert.

Die Lösung der Aufgabe ist durch die Merkmale der unabhängigen Ansprüche definiert. Gemäss der Erfindung zeichnet sich ein durch Zusammendrehen von wenigstens zwei Garnen gebildeter Zwirn dadurch aus, dass wenigstens eines der beiden Garne ein Wollfasern und Polyamid-Endlosfasern aufweisendes Crespinogarn ist. Ein Gewebe gemäss der Erfindung zeichnet sich dadurch aus, dass ein wesentlicher Anteil des Gewebes aus einem erfindungsgemässen Zwirn gefertigt ist, wobei dieser Gewebeanteil grösser als 30 Gew.% ist.

Das Wort "Garn" wird im Zusammenhang mit der vorliegenden Beschreibung und den Ansprüchen als Sammelbegriff für alle linienförmigen textilen Gebilde benutzt. Der Ausdruck "einfaches Garn" wird zur eindeutigen Abgrenzung gegenüber gefachten Garnen oder Zwirnen benutzt. Einfache Garne können Spinnfasergarne (d.h. Garne aus einer Vielzahl von zusammengesponnenen Stapelfasern) oder Filamentgarne (d.h. Garne aus einer oder mehreren Endlosfasern bzw. Filamenten) sein. "Zwirn" ist der Sammelbegriff für alle linienförmigen textilen Gebilde, die durch Zusammendrehen einfacher Garne oder/und Zwirne gleicher oder verschiedener Art entstanden sind. Zwei oder mehr Garne, die lediglich zusammen gespult, jedoch nicht miteinander verdreht sind, werden als "gefachte Garne" bezeichnet.

"Crespinogarne" sind Garne, die durch Verspinnen eines Filamentgarns mit Stapelfasern gebildet sind. Sie wurden als Alternative Zwirnen aus Stapelfasern wie z.B. Wolle, Baumwolle, Leinen u.ä. entwickelt, um einige spezifische Nachteile von solchen Zwirnen zu vermeiden, ohne gleichzeitig auf andere spezifische Vorteile von Zwirnen verzichten zu müssen. So weisen einerseits Crespinogarne ebenso wie Zwirne eine im Vergleich zu einfachen Spinnfasergarnen gleicher Qualität erhöhte Reissfestigkeit auf. Andrerseits lassen sich jedoch Crespinogarne herstellen, die eine feinere Struktur aufweisen als entsprechende Zwirne. Crespinogarne sind deshalb besonders zur Herstellung von feinen Bekleidungsstoffen geeignet.

Gemäss der Erfindung wird nun in an sich unlogischer Art ein Zwirn durch Zusammendrehen von wenigstens zwei Garnen gebildet, wobei wenigstens eines der beiden Garne ein Crespinogarn ist. In Anlehnung an die Bezeichnung "Crespinogarn" kann ein solcher Zwirn auch als "Crespinozwirn" bezeichnet werden. Überraschenderweise hat sich herausgestellt, dass ein aus einem Crespinozwirn hergestelltes erfindungsgemässes Gewebe eine vergleichsweise hohe Pillresistenz aufweist. Unerwarteterweise hat sich zudem weiter gezeigt, dass ein Gewebe gemäss der Erfindung eine vergleichsweise sehr gute optische Abdeckung gewährleistet. Anhand von Vergleichstests konnte z.B. gezeigt werden, dass ein erfindungsgemässes Gewebe, das aus einem aus zwei identischen Crespinogarnen gebildeten erfindungsgemässen Zweifachzwirn mit der Feinheit Nm 36/2 gefertigt ist, eine bessere optische Abdeckung gewährleistet als ein entsprechendes Gewebe, das aus einem bis auf die Verzwirnung und die Feinheit ansonsten identischen einfachen Crespinogarn mit der Feinheit Nm 17/1 gefertigt ist. Somit bietet das erfindungsgemässe Gewebe trotz einem kleineren spezifischen Flächengewicht die bessere optische Abdeckung als ein entsprechendes konventionelles Gewebe.

Die erwähnten Vorteile des erfindungsgemässen Gewebes hinsichtlich der Pillresistenz und der optischen Abdeckung machen die im Vergleich zu entsprechenden herkömmlichen Geweben erhöhten Herstellungskosten insbesondere bei einer Verwendung des Gewebes als Bezugstoff für stark beanspruchte Sitzmöbel bei weitem wett.

Grundsätzlich können die wenigstens zwei Garne, aus denen der erfindungsgemässe Zwirn gefertigt ist, zwar verschiedenartig sein. Vorzugsweise sind jedoch die wenigstens zwei Garne zueinander gleichartige Crespinogarne, wodurch ein im Vergleich zu einem einfachen Crespinogarn vergleichbarer Feinheit vergleichmässigtes Garn in Form eines Crespinozwirns erhalten wird.

Gemäss einer bevorzugten Ausführungsart der Erfindung ist der Wollfaseranteil im Crespinogarn zwischen 70 und 95 Gew.%, vorzugsweise zwischen 80 und 90 Gew.%, insbesondere ungefähr 85 Gew.% und der Polyamidfaseranteil im Crespinogarn ist zwischen 5 und 30 Gew.%, vorzugsweise zwischen 10 und 20 Gew.%, insbesondere ungefähr 15 Gew.%. Gewebe mit einem Wollfaseranteil von ungefähr 85 Gew.% und einem Polyamidfaseranteil von ungefähr 15 Gew.% können mit einer Flammschutzausrüstung derart versehen werden, dass sie selbst die strengen Anforderungen hinsichtlich von Flammfestigkeit zu erfüllen vermögen, welche an Stoffe gestellt werden, die in Passagierräumen von Verkehrsflugzeugen eingesetzt werden.

Vorteilhafterweise sind die Polymid-Endlosfasern des Crespinogarns des erfindungsgemässen Zwirns ein Multifilamentgarn mit einer bevorzugten Anzahl zwischen 5 und 25, insbesondere ungefähr 13 Endlosfasern. Dabei werden Polyamid-Endlosfasern mit einer Feinheit (gemessen in Dezitex "dtex") zwischen 30 und 60 dtex, vorzugsweise zwischen 40 und 50 dtex, insbesondere mit einer Feinheit von ungefähr 44 dtex bevorzugt. Dabei bedeutet die Einheit "tex" die Garnmasse (gemessen in Gramm) pro Kilometer Garnlänge.

Zur Herstellung des Crespinogarns für den erfindungsgemässen Zwirn werden weiter Wollfasern mit einer Feinheit zwischen 17 und 40 µm, vorzugsweise zwischen 20 und 30 µm, insbesondere mit einer Feinheit von ungefähr 25.5 µm und einer Stapellänge der Wollfasern zwischen 30 und 120 mm, vorzugsweise zwischen 50 und 100 mm, insbesondere zwischen 66 und 85 mm bevorzugt. Es hat sich gezeigt, dass die aus solchen Crespinogarnen hergestellten erfindungsgemässen Zwirne die gewünschten Eigenschaften aufweisen.

Gemäss einer bevorzugten Variante der Erfindung ist das Crespinogarn mit einer Spinndrehung zwischen 400 und 800 t/m (Drehungen pro Meter), vorzugsweise zwischen 500 und 600 t/m, insbesondere ungefähr 580 t/m in Drehrichtung Z gesponnen. Weiter sind die wenigstens zwei Garne mit einer Zwirndrehung zwischen 300 und 600 t/m, vorzugsweise zwischen 400 und 500 t/m, insbesondere mit einer Zwirndrehung von ungefähr 465 t/m in Drehrichtung S zusammengedreht.

Eine bevorzugte Ausführungsform der Erfindung zeichnet sich weiter dadurch aus, dass der Zwirn als einstufiger Zweifachzwirn aus zwei gleichartigen Crespinogarnen ausgebildet ist, dessen Garnfeinheit (angegeben durch die metrische Nummer "Nm") zwischen Nm 20/2 und Nm 50/2, vorzugsweise zwischen Nm 30/2 und Nm 40/2, insbesondere ungefähr Nm 36/2 ist. Dabei bedeutet die Einheit "Nm" die Länge (gemessen in m) eines Garns mit einer Masse von 1.0 g, wobei bei Zwirnen die Einzelgarnnummer angegeben wird und die Zahl hinter dem Schrägstrich die Fachungszahl bedeutet. Es hat sich herausgestellt, dass ein solcher Zwirn besonders gut zur Herstellung eines Bezugstoffs für Flugzeugsitze geeignet ist.

Ein Gewebe gemäss der Erfindung zeichnet sich dadurch aus, dass ein wesentlicher Anteil des Gewebes aus einem erfindungsgemässen Zwirn nach einem der Ansprüche 1 bis 9 gefertigt ist, wobei dieser Gewebeanteil grösser als 30 Gew.%, vorzugsweise grösser als 60 Gew.%, insbesondere sogar grösser als 90 Gew.% ist. Der erfindungsgemässe Zwirn verleiht dem Gewebe eine hervorragende Pillresistenz und zudem eine gute Formbeständigkeit, eine grosse Stabilität sowie gute Abdeckungseigenschaften.

Gemäss der Erfindung wird als Bezugstoff für ein Sitzmöbel, insbesondere einen Flugzeugsitz, ein erfindungsgemässes Gewebe verwendet. Ein solcher Bezugstoff weist die für Bezugstoffe von Flugzeugsitzen erforderliche Pillresistenz auf und zeichnet sich durch gute optische Abdeckungseigenschaften aus.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendete Zeichnung zeigt:
- Fig. 1: einen Zwirn gemäss der Erfindung in einer vereinfachten, schematischen Teilansicht von der Seite.

### Wege zur Ausführung der Erfindung

Bei dem in Fig. 1 dargestellten Ausführungsbeispiel der Erfindung handelt es sich um einen durch Zusammendrehen von zwei gleichartigen Crespinogarnen 2, 3 gebildeten einstufigen Zweifachzwirn 1. In der Darstellung von Fig. 1 sind in einem oberen Bereich der Figur die beiden Crespinogarne 2, 3 in unverzwirntem Zustand dargestellt, während in einem unteren Bereich der Figur diese beiden Crespinogarne 2, 3 in einem zum Zwirn 1 zusammengedrehten Zustand dargestellt sind.

Die beiden zueinander gleichartigen (d.h. in Bezug auf Zusammensetzung, physikalische und chemische Eigenschaften identischen) Crespinogarne 2, 3 haben einen Wollfaseranteil von ungefähr 85 Gew.% und einen Anteil an Polyamid-Endlosfasern von ungefähr 15 Gew.%. Weil der Zwirn 1 allein durch Zusammendrehen der beiden Crespinogarne 2, 3 gefertigt ist, hat er ebenfalls einen Wollfaseranteil von ungefähr 85 Gew.% und einen Polyamidfaseranteil von ungefähr 15 Gew.%.

Die beiden Crespinogarne 2, 3 sind je aus einem 13 Polymid-Endlosfasern umfassenden Multifilamentgarn und Wollfasern gefertigt, wobei das Multifilamentgarn mit einer Spinndrehung von ungefähr 580 t/m in Drehrichtung Z mit den Wollfasern versponnen ist. Die Polyamid-Endlosfasern haben eine Feinheit von ungefähr 44 dtex, während die Wollfasern eine Feinheit von ungefähr 25.5 µm und eine Stapellänge zwischen 66 und 85 mm haben.

Zur Bildung des in Fig. 1 dargestellten Zwirns 1 sind die beiden Crespinogarne 2, 3 mit einer Zwirndrehung von ungefähr 465 t/m in Drehrichtung S zusammengedreht. Somit ergibt sich für den in Fig. 1 dargestellten Zwirn 1 eine numerometrische Garnfeinheit von Nm 36/2.

Ein Gewebe, das zu einem überwiegenden Teil aus dem in Fig. 1 dargestellten Zwirn 1 gefertigt ist, zeichnet sich durch eine hohe Pillresistenz aus und hat vergleichsweise gute optische Abdeckungseigenschaften. Es ist deshalb besonders gut zur Herstellung eines Bezugstoffs für Flugzeugsitze geeignet.

Zusammenfassend ist festzustellen, dass durch die Erfindung ein insbesondere zur Verwendung als Bezugstoff für Sitzmöbel geeignetes Gewebe und ein Zwirn zur Herstellung eines solches Gewebes angegeben wird, welche das Problem des Pillens vermindern.

## Patentansprüche

1. Zwirn (1), gebildet durch Zusammendrehen von wenigstens zwei Garnen (2, 3), **dadurch gekennzeichnet, dass** wenigstens eines der beiden Garne (2, 3) ein Wollfasern und Polyamid-Endlosfasern aufweisendes Crespinogarn (2, 3) ist wobei Crespinogarne Garne sind, die durch Verspinnen eines Filamentgarns mit Stapelfasern gebildet sind.

2. Zwirn (1) nach Anspruch 1, **dadurch gekennzeichnet, dass** der Wollfaseranteil im Crespinogarn (2, 3) zwischen 70 und 95 Gew.%, vorzugsweise zwischen 80 und 90 Gew.%, insbesondere ungefähr 85 Gew.% und der Polyamidfaseranteil im Crespinogarn (2, 3) zwischen 5 und 30 Gew.%, vorzugsweise zwischen 10 und 20 Gew.%, insbesondere ungefähr 15 Gew.% ist.

3. Zwirn (1) nach Anspruch 2, **dadurch gekennzeichnet, dass** die Polymid-Endlosfasern ein Multifilamentgarn sind, wobei die Anzahl der Endlosfasern vorzugsweise zwischen 5 und 25, insbesondere ungefähr 13 ist.

4. Zwirn (1) nach Anspruch 2 oder 3, **dadurch gekennzeichnet, dass** Feinheit der Polymid-Endlosfasern zwischen 30 und 60 dtex, vorzugsweise zwischen 40 und 50 dtex, insbesondere ungefähr 44 dtex ist.

5. Zwirn (1) nach einem der Ansprüche 2 bis 4, **dadurch gekennzeichnet, dass** die Feinheit der Wollfasern zwischen 17 und 40 µm, vorzugsweise zwischen 20 und 30 µm, insbesondere ungefähr 25.5 µm ist.

6. Zwirn (1) nach einem der Ansprüche 2 bis 5, **dadurch gekennzeichnet, dass** die Stapellänge der Wollfasern zwischen 30 und 120 mm, vorzugsweise zwischen 50 und 100 mm, insbesondere zwischen 66 und 85 mm ist.

7. Zwirn (1) nach einem der Ansprüche 1 bis 6, **dadurch gekennzeichnet, dass** das Crespinogarn (2, 3) in Drehrichtung Z gesponnen ist und die Spinndrehung zwischen 400 und 800 t/m, vorzugsweise zwischen 500 und 600 t/m, insbesondere ungefähr 580 t/m ist.

8. Zwirn (1) nach einem der Ansprüche 1 bis 7, **dadurch gekennzeichnet, dass** die zwei Garne (2, 3) in Zwirndrehrichtung S zusammengedreht sind und die Zwirndrehung zwischen 300 und 600 t/m, vorzugsweise zwischen 400 und 500 t/m, insbesondere ungefähr 465 t/m ist.

9. Zwirn (1) nach einem der Ansprüche 1 bis 8, **dadurch gekennzeichnet, dass** er als einstufiger Zweifachzwirn ausgebildet ist, dessen Feinheit zwischen Nm 20/2 und Nm 50/2, vorzugsweise zwischen Nm 30/2 und Nm 40/2, insbesondere ungefähr Nm 36/2 ist.

10. Gewebe, **dadurch gekennzeichnet, dass** ein wesentlicher Anteil des Gewebes aus einem Zwirn (1) nach einem der Ansprüche 1 bis 9 gefertigt ist, wobei dieser Gewebeanteil grösser als 30 Gew.%, vorzugsweise grösser als 60 Gew.%, insbesondere sogar grösser als 90 Gew.% ist.

11. Verwendung eines Gewebes nach Anspruch 10 als Bezugstoff für ein Sitzmöbel, insbesondere einen Flugzeugsitz.

## Claims

1. Twisted yarn (1), formed by twisting together at least two yarns (2, 3), **characterised in that** at least one of the two yarns (2, 3) is a Crespino yarn (2, 3) comprising wool fibres and continuous polyamide fibres, wherein Crespino yarns are yarns which are formed by spinning a filament yarn with staple fibres.

2. Twisted yarn (1) according to Claim 1, **characterised in that** the wool fibre proportion in the Crespino yarn (2, 3) is between 70 and 95 wt.%, preferably between 80 and 90 wt.%, in particular approximately 85 wt.%, and the polyamide fibre proportion in the Crespino yarn (2, 3) is between 5 and 30 wt.%, preferably between 10 and 20 wt.%, in particular approximately 15 wt.%

3. Twisted yarn (1) according to Claim 2, **characterised in that** the continuous polyamide fibres are a multifilament yarn, wherein the number of continuous fibres is preferably between 5 and 25, in particular approximately 13.

4. Twisted yarn (1) according to Claim 2 or 3, **characterised in that** the count of the continuous polyamide fibres is between 30 and 60 dtex, preferably between 40 and 50 dtex, in particular approximately 44 dtex.

5. Twisted yarn (1) according to any one of Claims 2 to 4, **characterised in that** the count of the wool fibres is between 17 and 40 µm, preferably between 20 and 30 µm, in particular approximately 25.5 µm.

6. Twisted yarn (1) according to any one of Claims 2 to 5, **characterised in that** the staple length of the wool fibres is between 30 and 120 mm, preferably between 50 and 100 mm, in particular between 66 and 85 mm.

7. Twisted yarn (1) according to any one of Claims 1 to 6, **characterised in that** the Crespino yarn (2, 3) is spun in the direction of twist Z, and the single yarn twist is between 400 and 800 t/m, preferably between 500 and 600 t/m, in particular approximately 580 t/m.

8. Twisted yarn (1) according to any one of Claims 1 to 7, **characterised in that** the two yarns (2, 3) are twisted together in the direction of ply twist S, and the ply twist is between 300 and 600 t/m, preferably between 400 and 500 t/m, in particular approximately 465 t/m.

9. Twisted yarn (1) according to any one of Claims 1 to 8, **characterised in that** it is formed as a folded two-ply yarn, the count of which is between Nm 20/2 and Nm 50/2, preferably between Nm 30/2 and Nm 40/2, in particular approximately Nm 36/2.

10. Woven fabric, **characterised in that** a substantial proportion of the woven fabric is made of a twisted yarn (1) according to any one of Claims 1 to 9, wherein this woven fabric proportion is greater than 30 wt.%, preferably greater than 60 wt.%, in particular even greater than 90 wt.%.

11. Use of a woven fabric according to Claim 10 as a cover fabric for a piece of seating furniture, in particular an aircraft seat.

## Revendications

1. Retors (1), formé par torsion conjointe d'au moins deux fils (2,3), **caractérisé en ce qu'**au moins l'un des deux fils (2,3) est un fil crespino (2,3) présentant des fibres de laine et des fibres polyamide sans fin, les fils crespino étant des fils qui sont formés par filage d'un fil de filament avec des fibres discontinues.

2. Retors (1) selon la revendication (1), **caractérisé en ce que** la part de fibres de laine dans le fil crespino (2,3) est entre 70 et 95% en poids, de préférence entre 80 et 90 % en poids, en particulier environ 85% en poids et la part de fibres polyamides dans le fil crespino (2,3) entre 5 et 30% en poids, de préférence entre 10 et 20% en poids, en particulier environ 15% en poids.

3. Retors (1) selon la revendication 2, **caractérisé en ce que** les fils sans fin polyamide sont un fil à filaments multiples, le nombre de fibres sans fin étant de préférence entre 5 et 25, en particulier environ 13.

4. Retors (1) selon la revendication 2 ou 3, **caractérisé en ce que** la finesse des fibres sans fin polyamide se situe entre 30 et 60 dtex, de préférence entre 40 et 50 dtex, en particulier environ 44 dtex..

5. Retors (1) selon l'une des revendications 2 à 4, **caractérisé en ce que** la finesse des fibres de laine se situe entre 17 et 40 µm, de préférence entre 20 et 30 µm, en particulier environ 25,5 µm.

6. Retors (1) selon l'une des revendications 2 à 5, **caractérisé en ce que** la longueur d'empilage des fibres de laine se situe entre 30 et 120mm, de préférence entre 50 et 100 mm, en particulier entre 66 et 85 mm.

7. Retors (1) selon l'une des revendications 1 à 6, **caractérisé en ce que** le fil crespino (2,3) est filé dans le sens de rotation Z et la rotation de filage se situe entre 400 et 800 t/m, de préférence entre 500 et 600 t/m, en particulier environ 580 t/m.

8. Retors (1) selon l'une des revendications 1 à 7, **caractérisé en ce que** les deux fils (2,3) sont tournés conjointement dans la direction de rotation de retors S et la rotation du retors se situe entre 300 et 600 t/m, de préférence entre 400 et 500 t/m, en particulier environ 465 t/m.

9. Retors (1) selon l'une des revendications 1 à 8, **caractérisé en ce qu'**il est formé en tant que retors double à un échelon dont la finesse se situe entre Nm 20/2 et Nm 50/2, de préférence entre Nm 30/2 et NM 40/2, en particulier environ Nm 36/2.

10. Tissu, **caractérisé en ce qu'**une partie essentielle du tissu est réalisée en un retors (1) selon l'une des revendications 1 à 9, cette partie de tissu est supérieure à 30% en poids, de préférence supérieure à 60% en poids, voire supérieure à 90% en poids.

11. Utilisation d'un tissu selon la revendication 10 comme matière de recouvrement ou housse pour un siège, en particulier un siège d'avion.
